# EUROPÄISCHE PATENTSCHRIFT

(11) **EP 1 234 515 B1**
(45) Veröffentlichungstag und Bekanntmachung des Hinweises auf die Patenterteilung: **12.10.2005**
(21) Anmeldenummer: 01126912.3
(22) Anmeldetag: 13.11.2001
(51) Int. Cl.: A41D 19/015

(54) **Schützhandschuh, insbesondere für die Polizei**
Protective glove particularly for the police
Gant protecteur en particulier pour la police

(30) Priorität: 23.02.2001 DE 20103245 U
(43) Veröffentlichungstag der Anmeldung: 28.08.2002
(73) Patentinhaber: Friedrich Seiz GmbH, 72555 Metzingen (DE)
(72) Erfinder: Seiz, Rainer, 72555 Metzingen (DE)
(74) Vertreter: Möbus, Daniela

(56) Entgegenhaltungen:
- EP-A- 0 716 817
- DE-U- 9 105 047
- DE-U- 29 611 356
- FR-A- 2 723 685
- US-A- 5 471 906

## Beschreibung

Bei Einsätzen der Polizei werden heutzutage in aller Regel Lederhandschuhe getragen, die synthetisch abgefüttert sind. Diese Handschuhe schützen zwar einigermaßen vor Wind und Wetter, jedoch nicht vor Stich- und Schnittverletzungen und Hitze.

Aus der FR 2 723 618 A3 bzw. DE 91 05 047 U ist ein Schutzhandschuh bekannt geworden, der mehrere Lagen aufweist. Dabei ist eine Lage als Schutzschicht ausgebildet, die schnittfeste Fasern, wie Kevlar, aufweist. Eine weitere Lage ist als Schutzschicht ausgebildet, die zur Anlage an die Hand eines Benutzers ausgebildet ist und die aus Wolle oder Baumwolle besteht.

In der US 5,471,906 ist ein Körperschutz beschrieben, der eine Trägerschicht aufweist, die aus einem absorbierenden synthetischen Material, wie beispielsweise COOLMAX, ausgebildet ist.

Aus der EP 0 716 817 A1 ist ein Schutzhandschuh bekannt geworden, der an seiner Innenhandfläche aus einem Gestrick aus schnittfestem Material und an seinem Handrücken aus einem Gestrick aus Baumwolle oder aus einer elastischen Textilie ausgebildet ist.

Der vorliegenden Erfindung liegt die Aufgabe zugrunde, einen Schutzhandschuh vorzuschlagen, der insbesondere bei Polizeieinsätzen den Träger besser vor Stich- und Schnittverletzungen schützt und zudem einen verbesserten Hitzeschutz bietet sowie bessere Trageeigenschaften aufweist.

Die Aufgabe wird durch einen Schutzhandschuh gemäß Anspruch 1 gelöst. Er weist ein Futter auf, das mindestens im Bereich der Innenhand einen Anteil an temperaturbeständigen und schnittfesten Aramidfasern und einen Anteil an hautfreundlichen PETP-Fasern mit vier Oberflächenkanälen aufweist. Durch den Aramidfaseranteil wird ein guter Schnittschutz sowie ein thermischer Schutz der Hand erreicht. Als Aramidfaser kommt hier beispielsweise Kevlar® infrage. Der Anteil an PETP-Fasern mit vier Oberflächenkanälen verbessert die Trageeigenschaften des Handschuhs. Dieses Material ist unter der Bezeichnung "Coolmax" bekannt. Durch die Oberflächenkanäle wird Feuchtigkeit von der Haut abgeleitet.

Die Elastizität des Futters wird erfindungsgemäß dadurch gesteigert, dass das Futter ein Strickfutter ist. Das Futter kann dabei zweilagig aufgebaut sein, wobei der temperaturbeständige und schnittfeste Faseranteil in einer äußeren Lage und der hautfreundliche Faseranteil in einer inneren Lage des Futters enthalten sein kann.

Als ausreichend wirksam hat sich ein Anteil von Aramidfasern von ungefähr 50 % herausgestellt. Der Anteil an Vierkanal-PETP-Fasern kann ungefähr 45 % betragen. Zur Erhöhung des Tragekomforts kann das Futter außerdem mit einem Anteil von ungefähr 5 % einer elastischen PUR-Faser versehen sein.

Die Außenseite der Innenhand des Handschuhs kann aus Leder bestehen, sodass sich das gleiche Tastgefühl ergibt wie bei den bekannten Einsatzhandschuhen.

Zum Schutz des Handrückens kann die Außenseite des Handschuhrückens einen Anteil an Para-Aramidfasern und einen Anteil an weiteren Aramidfasern aufweisen. Dadurch wird auch der Handrücken vor Schnitt- und Stichverletzungen sowie vor Hitze geschützt. Der Para-Aramidfaseranteil kann dabei vorzugsweise mindestens 47 % und der weitere Aramidfaseranteil mindestens 43 % betragen. Aus Elastizitätsgründen kann auch der Handschuhrücken aus einem Gestrick gefertigt sein. Dieses Gestrick lässt sich zusätzlich auch noch mit einer temperaturbeständigen Silikonbeschichtung versehen, um einen besonders hohen Hitzeschutz zu erreichen.

## Patentansprüche

1. Schutzhandschuh, insbesondere für die Polizei, mit einem Futter, das mindestens im Bereich der Innenhand einen Anteil an temperaturbeständigen und schnittfesten Fasern und einen Anteil an hautfreundlichen Fasern aufweist, wobei die temperaturbeständigen, schnittfesten Fasern Aramidfasern sind, **dadurch gekennzeichnet, dass** die hautfreundlichen Fasern PETP-Fasern mit vier Oberflächenkanälen sind und das Futter ein Strickfutter ist.

2. Schutzhandschuh nach Anspruch 1, **dadurch gekennzeichnet, dass** der temperaturbeständige und schnittfeste Faseranteil in einer äußeren Lage und der hautfreundliche Faseranteil in einer inneren Lage des Futters enthalten ist.

3. Schutzhandschuh nach Anspruch 1 oder 2, **dadurch gekennzeichnet, dass** der Anteil an Aramidfasern ungefähr 50 % beträgt.

4. Schutzhandschuh nach einem der Ansprüche 1 bis 3, **dadurch gekennzeichnet, dass** der Anteil an Vierkanal-PETP-Fasern ungefähr 45 % beträgt.

5. Schutzhandschuh nach einem der Ansprüche 1 bis 4, **dadurch gekennzeichnet, dass** das Futter außerdem einen Anteil von ungefähr 5 % einer elastischen PUR-Faser aufweist.

6. Schutzhandschuh nach einem der Ansprüche 1 bis 5, **dadurch gekennzeichnet, dass** die Außenseite des Handschuhrückens einen Anteil einer Para-Aramidfaser und einen Anteil einer weiteren Aramidfaser aufweist.

7. Schutzhandschuh nach Anspruch 6, **dadurch gekennzeichnet, dass** die Außenseite des Handschuhrückens mindestens 47 % Para-Aramidfasern und mindestens 43 % weiterer Aramidfasern aufweist.

8. Schutzhandschuh nach einem der Ansprüche 1 bis 7, **dadurchgekennzeichnet**, dass die Außenseite des Handschuhrückens von einem Gestrick gebildet ist.

9. Schutzhandschuh nach Anspruch 8, **dadurch gekennzeichnet, dass** das Gestrick mit einem temperaturbeständigen Silikon beschichtet ist.

10. Schutzhandschuh nach einem der Ansprüche 1 bis 9, **dadurch gekennzeichnet, dass** die Außenseite der Innenhand aus Leder besteht.

## Claims

1. Protective glove, particularly for the police, with a lining which at least in the region of the palm contains fibres that are temperature-resistant and cut-resistant and fibres that are easy on the skin, wherein the temperature-resistant, cut-resistant fibres are aramide fibres, **characterized in that** the easy-on-the-skin fibres are PETP fibres with four surface channels and the lining is a knitted lining.

2. Protective glove according to Claim 1, **characterized in that** the temperature-resistant and cut-resistant fibre component is contained in an outer layer, and the easy-on-the-skin fibre component is contained in an inner layer of the lining.

3. Protective glove according to Claim 1 or Claim 2, **characterized in that** the aramide fibre content is approximately 50%.

4. Protective glove according to any one of Claims 1 to 3, **characterized in that** the four-channel PETP fibre content is approximately 45%.

5. Protective glove according to any one of Claims 1 to 4, **characterized in that** the lining also contains approximately 5% of an elastic PUR fibre.

6. Protective glove according to any one of Claims 1 to 5, **characterized in that** the outside of the back of the glove contains both a para-aramide fibre and another aramide fibre.

7. Protective glove according to Claim 6, **characterized in that** the outside of the back of the glove comprises at least 47% of para-aramide fibres and at least 43% of other aramide fibres.

8. Protective glove according to any one of Claims 1 to 7, **characterized in that** the outside of the back of the glove is made from knitted fabric.

9. Protective glove according to Claim 8, **characterized in that** the knitted fabric is coated with a temperature-resistant silicone.

10. Protective glove according to any one of Claims 1 to 9, **characterized in that** the outside of the palm consists of leather.

## Revendications

1. Gant de protection, en particulier pour la police, avec une doublure qui comporte, au moins dans la zone de l'intérieur de la main, une fraction de fibres résistantes à la chaleur et à la coupe et une fraction de fibres à bonne affinité cutanée, les fibres résistantes à la chaleur et à la coupe étant des fibres d'aramide, **caractérisé en ce que** les fibres à bonne affinité cutanée sont des fibres de PETP à quatre canaux superficiels et la doublure est une doublure tricotée.

2. Gant de protection selon la revendication 1, **caractérisé en ce que** la fraction de fibres résistantes à la chaleur et à la coupe est contenue dans une couche extérieure et la fraction de fibres à bonne affinité cutanée est contenue dans une couche intérieure de la doublure.

3. Gant de protection selon la revendication 1 ou 2, **caractérisé en ce que** la fraction de fibres d'aramide est d'environ 50 %.

4. Gant de protection selon une des revendications 1 à 3, **caractérisé en ce que** la fraction de fibres de PETP à quatre canaux est d'environ 45 %.

5. Gant de protection selon une des revendications 1 à 4, **caractérisé en ce que** la doublure comporte en outre une fraction d'environ 5 % d'une fibre PUR élastique.

6. Gant de protection selon une des revendications 1 à 5, **caractérisé en ce que** le côté extérieur du dos du gant comporte une fraction de fibres para-aramides et une fraction d'une autre fibre d'aramide.

7. Gant de protection selon la revendication 6, **caractérisé en ce que** le côté extérieur du dos du gant comporte au moins 47 % de fibres para-aramides et au moins 43 % d'autres fibres d'aramide.

8. Gant de protection selon une des revendications 1 à 7, **caractérisé en ce que** le côté extérieur du dos du gant est formé par un tricot.

9. Gant de protection selon la revendication 8, **caractérisé en ce que** le tricot est revêtu d'un silicone résistant à la chaleur.

10. Gant de protection selon une des revendications 1 à 9, **caractérisé en ce que** le côté extérieur de l'intérieur de la main est constitué de cuir.
